# EUROPÄISCHE PATENTSCHRIFT

(11) **EP 3 719 147 B1**
(45) Veröffentlichungstag und Bekanntmachung des Hinweises auf die Patenterteilung: **16.07.2025**
(21) Anmeldenummer: 19166512.4
(22) Anmeldetag: 01.04.2019
(51) Int. Cl.: C21D 6/00, C21D 8/04, C21D 9/48, C21D 1/02, C22C 38/02, C22C 38/04, C22C 38/12, C22C 38/14, B21B 1/22, C21D 7/13, C21D 8/02, C21D 9/46

(54) **WARMGEWALZTES STAHLFLACHPRODUKT UND VERFAHREN ZU SEINER HERSTELLUNG**
HOT-ROLLED FLAT STEEL PRODUCT AND METHOD FOR ITS PRODUCTION
PRODUIT EN ACIER PLAT LAMINÉ À CHAUD ET SON PROCÉDÉ DE FABRICATION

(43) Veröffentlichungstag der Anmeldung: 07.10.2020
(73) Patentinhaber: ThyssenKrupp Steel Europe AG, 47166 Duisburg (DE)
(72) Erfinder: Fechte-Heinen, Rainer Dr, 46238 Bottrop (DE); Escher, Christine Dr., 47506 Neukirchen-Vluyn (DE); Schaffnit, Elena, 40489 Düsseldorf (DE); Mertin, Christian, 47495 Rheinberg (DE); Prochotta, Swen, 46244 Bottrop (DE); Stötzel, Tim, 56566 Neuwied (DE); Peuster, Achim, D-42329 Wuppertal (DE)
(74) Vertreter: Cohausz & Florack

(56) Entgegenhaltungen:
- EP-A1- 2 014 781
- JP-A- S6 227 519
- US-A1- 2011 259 481
- US-A1- 2019 085 421

## Beschreibung

Die Erfindung betrifft ein warmgewalztes Stahlflachprodukt mit einer besonders hohen Gleichmäßigkeit der mechanisch-technologischen Eigenschaften über seine Länge und Breite, hervorragenden Umform- und Zähigkeitseigenschaften sowie geringer Rückfederung.

Des Weiteren betrifft die Erfindung ein Verfahren zur Herstellung eines solchen warmgewalzten Stahlflachprodukts.

Als "Stahlflachprodukte" werden hier Walzprodukte verstanden, deren Länge und Breite jeweils wesentlich größer sind als ihre Dicke. Hierzu zählen insbesondere Stahlbänder, Stahlbleche und daraus gewonnene Zuschnitte, wie Platinen und desgleichen.

Im vorliegenden Text sind, soweit nicht explizit etwas anderes vermerkt ist, Angaben zu Legierungsbestandteilen stets in Gew.-% gemacht.

Die Anteile von bestimmten Bestandteilen am Gefüge eines Stahlflachprodukts sind dagegen in Flächen-% angegeben, soweit nichts anderes vermerkt ist.

Stahlflachprodukte aus mikrolegierten Stählen werden seit mehr als 40 Jahren hergestellt. Sie werden dabei für Verwendungen eingesetzt, bei denen eine Kombination aus hoher Festigkeit und guter Umformbarkeit gefordert ist. Durch ihren geringen Gehalt an Legierungselementen besitzen solche Stähle zudem eine hervorragende Schweißeignung und können vergleichsweise kostengünstig erzeugt werden. Die Erzeugung von Stahlflachprodukten aus mikrolegierten Stählen geht üblicherweise von einer Schmelzanalyse aus, die auf mindestens einem der Mikrolegierungselemente Niob, Titan oder Vanadium beruht. Indem das aus einer so legierten Stahlschmelze gegossene Vorprodukt in einem kontrollierten thermomechanischen Walz- und Abkühlprozess zu einem warmgewalzten Band verarbeitet wird, weist das so erhaltene warmgewalzte Stahlflachprodukt ein sehr feinkörniges Gefüge auf. Dieses besteht typischerweise vorwiegend aus Ferrit und/oder Bainit und geringen Mengen an Perlit bzw. Zementit (FesC) sowie feinen und feinsten Ausscheidungen, die die Feinkörnigkeit des Gefüges sichern. Die feine Kornstruktur und die hohe Dichte an feinen und feinsten Ausscheidungen führt zusammen mit der durch die Anwesenheit von Mangan und Silizium bewirkten Mischkristallverfestigung zu der hohen Festigkeit solcher Stahlflachprodukte.

Werkstofftechnisch führt die Feinheit des Gefüges zu einer enormen Behinderung bei der Wanderung von Versetzungen während der Verformung, da substituierte Fremdatome (z.B. Mangan) umgangen und sehr viele Korngrenzen und hohe Mengen an feinen und feinsten Ausscheidungen überwunden werden müssen. Obwohl die Dehnung bekanntermaßen bei steigender Festigkeit herabgesetzt wird, verbleibt diese bei aus mikrolegierten Stählen bestehenden Stahlflachprodukten dennoch auf einem hohen Niveau.

Aus der EP 2 924 140 A1 ist ein Verfahren zur Erzeugung eines Stahlflachprodukts mit einer Streckgrenze von mindestens 700 MPa und mit einem zu mindestens 70 Vol.-% bainitischen Gefüge bekannt, bei dem im ersten Arbeitsschritt eine Stahlschmelze erschmolzen wird, die (in Gew.-%) aus C: 0,05 - 0,08 %, Si: 0,015 - 0,500 %, Mn: 1,60 - 2,00 %, P: bis zu 0,025 %, S: bis zu 0,010 %, Al: 0,020 - 0,050 %, N: bis zu 0,006 %, Cr: bis zu 0,40 %, Nb: 0, 060 - 0,070 %, B: 0,0005 - 0,0025 %, Ti: 0,090 - 0,130 %, und als Rest aus Eisen sowie technisch unvermeidbaren Verunreinigungen besteht, zu denen bis zu 0,12 % Cu, bis zu 0,100 % Ni, bis zu 0,010 % V, bis zu 0,004 % Mo und bis zu 0,004 % Sb gehören, besteht. Die so zusammengesetzte Schmelze wird zu einer Bramme vergossen, die anschließend auf eine Wiedererwärmungstemperatur von 1200 - 1300 °C erwärmt wird. Daraufhin wird die Bramme bei einer 950 - 1250 °C betragenden Vorwalztemperatur bei einer über das Vorwalzen erzielten Gesamtstichabnahme von mindestens 50 % vorgewalzt und darauf folgend fertig warmgewalzt, wobei das Warmwalzen bei einer Warmwalzendtemperatur von 800 - 880 °C beendet wird. Innerhalb von höchstens 10 s nach dem Fertigwarmwalzen wird das erhaltene Warmband dann mit einer Abkühlgeschwindigkeit von mindestens 40 K/s intensiv auf eine 550 - 620 °C betragende Haspeltemperatur abgekühlt, bei der es schließlich zu einem Coil gewickelt wird. Die Legierungselemente des Stahls sind in engen Grenzen so aufeinander abgestimmt, dass bei einer betriebssicher durchzuführenden Verfahrensweise maximierte mechanische Eigenschaften und optimierte Oberflächenbeschaffenheiten erzielt werden.
US 2019/085421 A1 offenbart ein warmgewalztes Stahlflachprodukt mit guten Umformeigenschaften.

Es ist bekannt, dass Niob, Titan und Vanadium einen unterschiedlich starken Beitrag zu Festigkeitssteigerung leisten. So hat Niob die stärkste festigkeitssteigernde Wirkung, gefolgt von Titan und Vanadium. Legierungskonzepte auf Basis von Titan ohne Niob und Vanadium sind meist günstig, da Titan preiswert ist. Allerdings führen reine Titan-mikrolegierte Konzepte nur bei sehr großen Gehalten an Titan zu hohen Festigkeiten. Durch die hohe Affinität zu Stickstoff bildet Titan Titannitride, die auch bei Temperaturen > 1200 °C stabil bleiben, und sich bei der Umformung derart legierter Stahlflachprodukte zu einem Bauteil aufgrund ihrer meist scharfkantigen Struktur nachteilig auswirken können.

Legierungskonzepte auf Basis von Vanadium erreichen auch bei großen Gehalten an Vanadium meist nicht die gewünschten Festigkeiten, da die Ausscheidungshärtung durch Vanadium im Vergleich zu Niob und Titan deutlich schwächer ist. Weiterhin ist Vanadium sehr teuer, weshalb meist nur geringe Gehalte verwendet werden.

Eine Kombination aus Mikrolegierungselementen (z. B. Titan und Vanadium), um hohe Festigkeiten zu erreichen, ist möglich und gängige Praxis. Allerdings neigen diese Konzepte oft zu Schwankungen der mechanischen Eigenschaften über die Länge und Breite des aus entsprechend legiertem Stahl erzeugten Stahlflachprodukts. Grund hierfür ist, dass bei der Abkühlung im nach dem Warmwalzen aus dem erhaltenen warmgewalzten Stahlband gewickelten Coil die Temperatur aus technischen Gründen nicht über die gesamte Bandlänge und -breite konstant ist, so dass die von der jeweiligen Temperatur abhängige Bildung von Ausscheidungen der Mikrolegierungselemente über Bandlänge und -breite mehr oder weniger stark unterschiedlich abläuft mit der Folge, dass die durch diese Ausscheidungen direkt beeinflussten mechanischen Eigenschaften des Stahlbands entsprechend starke Schwankungen zeigen.

Vor diesem Hintergrund hat sich die Aufgabe gestellt, ein warmgewalztes Stahlflachprodukt zu entwickeln, das sich durch eine besonders gleichmäßige Verteilung seiner mechanischen Eigenschaften über seine Länge und Breite auszeichnet und dabei eine gute Umformbarkeit sowie eine geringe Rückfederungsneigung besitzt, die es für die Herstellung von komplex geformten Bauteilen mit besonders breit gefächertem Anforderungsprofil geeignet machen.

Ein diese Aufgabe gemäß der Erfindung lösendes Stahlflachprodukt weist mindestens die in Anspruch 1 angegebenen Merkmale auf.

Darüber hinaus sollte ein Verfahren angegeben werden, das die gezielte Herstellung eines solchen warmgewalzten Stahlflachprodukts ermöglicht.

Ein diese Aufgabe lösendes Verfahren umfasst mindestens die in Anspruch 9 angegebenen Verfahrensschritte.

Vorteilhafte Ausgestaltungen der Erfindung sind in den abhängigen Ansprüchen angegeben und werden wie der allgemeine Erfindungsgedanke nachfolgend im Einzelnen erläutert.

Ein erfindungsgemäßes Stahlflachprodukt besteht demnach aus (in Gew.-%) 0,02 - 0,1 % C, 0,1 - 2,5 % Mn, 0,02 - 0,1 % Al, 0,04 - 0,12 % Nb sowie jeweils optional aus einem Element oder mehreren Elementen der Gruppe "Si, Ti, V, Cr, B, Ca, Mo" mit der Maßgabe, dass der Si-Gehalt höchstens 0,25 %, der Ti-Gehalt höchstens 0,12 %, der V-Gehalt höchstens 0,2 %, der Cr-Gehalt höchstens 0,2 %, der B-Gehalt höchstens 0,0025 %, der Ca-Gehalt höchstens 0,01 % und der Mo-Gehalt höchstens 0,3 % beträgt, und als Rest aus Eisen und unvermeidbaren Verunreinigungen, wobei zu den Verunreinigungen bis zu 0,05 % P, bis zu 0,03 % S, bis zu 0,01 % N, bis zu 0,2 % Ni und bis zu 0,15 % Cu zählen.

Das Gefüge eines erfindungsgemäßen Stahlflachprodukts besteht dabei zu mindestens 60-Flächen-% aus Ferrit und/oder Bainit und als Rest aus Perlit, aus Karbid- oder Karbonitrid-Ausscheidungen und aus höchstens bis zu 2 Flächen-% sonstigen Gefügebestandteilen. Gleichzeitig weist das Gefüge ein Kornstreckungsverhältnis von 0,2 - 0,7 auf, wobei die im Ferrit vorhandenen Anteile der α-Faser <110> parallel zur Walzrichtung in einem Anteil von höchstens 30% und die im Ferrit vorhandenen Anteile der γ-Faser <111> parallel zur Blechnormalen in einem Anteil von höchstens 20% ausgebildet sind.

Als besonders günstig hat es sich erwiesen, wenn das Gefüge eines erfindungsgemäßen Stahlflachprodukts darüber hinaus eine mittlere Ferritkorngröße von höchstens 15 µm aufweist. Die insbesondere durch die erfindungsgemäße Herstellweise im Gefüge sicher erzielbaren Kornstreckungsverhältnisse tragen wesentlich zu den guten Zähigkeitseigenschaften eines erfindungsgemäßen Stahlflachprodukts bei. Weiterhin trägt das durch geringe Ferritkorngrößen gekennzeichnete feine Gefüge zur weiteren Verbesserung der Zähigkeitseigenschaften bei.

Durch seine besondere Zusammensetzung und seine Gefügebeschaffenheit, die Folge der Art und Weise seiner Herstellung ist, besitzt ein erfindungsgemäßes Stahlflachprodukt hervorragende Umformeigenschaften, die gepaart sind mit optimierten mechanischen Eigenschaften. So gilt für die Streckgrenze Re erfindungsgemäßer Stahlflachprodukte Re > RE_BER, wobei gilt: $Re _ BER = \left(400+2243*%Nb\right) / \left({d}^{0 , 15}\right)$
- mit %Nb:: jeweiliger Nb-Gehalt des Stahlflachprodukts in Gew.-% und
- d:: jeweilige Dicke des Stahlflachprodukts in mm
Typischerweise betragen die Streckgrenzen Re erfindungsgemäßer Stahlflachprodukte mehr als 350 MPa, insbesondere mehr als 400 MPa, 450 MPa oder mehr als 500 MPa. Weiterhin typischerweise liegen die Streckgrenzen Re unterhalb von 800 MPa, insbesondere unterhalb von 750 MPa oder unterhalb von 700 MPa.

Gleichzeitig ergeben gemäß DIN EN ISO 148-1 in Prüfrichtung "längs" durchgeführte Kerbschlagbiegeversuche bei erfindungsgemäßen Stahlflachprodukten bei -20° C und -30 °C jeweils eine Kerbschlagarbeit von > 100 J, wobei regelmäßig Werte für die Kerbschlagarbeit von mehr als 125 J, insbesondere mehr als 150 J, erreicht worden sind. Bei derselben Versuchsanordnung, jedoch Prüftemperaturen von -60 °C, betrug die ermittelte Kerbschlagarbeit in Prüfrichtung "längs" bei -60° C mehr als 27 J, wobei regelmäßig für die Kerbschlagarbeit Werte von mehr als 80 J erzielt wurden. Selbst bei einer Prüftemperatur von -80 °C erreichten erfindungsgemäße Stahlflachprodukte in Prüfrichtung "längs" noch eine Kerbschlagarbeit von mehr als 27 J. Ihre demgemäß optimierte Kerbschlagzähigkeit und ihr hoher Sprödbruchwiderstand machen erfindungsgemäße Stahlflachprodukte insbesondere auch für Anwendungen geeignet, bei denen tiefere Temperaturen, d.h. insbesondere Temperaturen von weniger als -40 °C, herrschen.

Die gemäß DIN EN 10149-2 mit einem Biegedorndurchmesser von 8 mm ermittelte Rückfederung beträgt bei erfindungsgemäßen warmgewalzten Stahlflachprodukten weniger als 20 %, wobei sich in der Praxis regelmäßig Werte der Rückfederung von weniger als 17 %, insbesondere weniger als 15 %, einstellen.

Ihre Eigenschaften entwickeln erfindungsgemäße warmgewalzte Stahlflachprodukte durch die Anwesenheit von Niob als alleinigem Pflicht-Mikrolegierungselement, ohne dass dazu weitere Mikrolegierungselemente, nämlich Titan und Vanadium, zugegeben werden müssen. Zwar können diese Elemente, wie nachfolgend erläutert, in einem erfindungsgemäßen Stahlflachprodukt optional in wirksamen Gehalten zur Unterstützung der Wirkung des erfindungsgemäß immer vorhandenen Niob-Gehalts vorhanden sein. Jedoch beruht das Legierungskonzept eines erfindungsgemäßen Stahlflachprodukts auf der Anwesenheit von Niob, dessen Gehalte erfindungsgemäß so abgestimmt sind, dass grundsätzlich keine zusätzlichen Mikroelemente erforderlich sind, um allen Anforderungen zu genügen, die an die Umformbarkeit, die Festigkeit, die Zähigkeit, das Kerbschlagverhalten und das Rückfederungsverhalten erfindungsgemäßer Stahlflachprodukte gestellt werden. So zeigt sich bei der Umformung, dass bei erfindungsgemäßen Stahlflachprodukten aufgrund ihrer speziellen Mikrostruktur (d.h. ihrer besonderen Kornstreckung und Faser-Orientierung) die Gefahr einer Rissbildung derart verzögert ist, dass selbst komplexe Bauteile wie z. B. Federbeinaufnahmen für Fahrwerke von Kraftfahrzeugen problemlos gefertigt werden können.

Das erfindungsgemäße Verfahren zur Herstellung eines erfindungsgemäß beschaffenen Stahlflachprodukts umfasst folgende Arbeitsschritte:
a) Erzeugen einer Stahlschmelze, die aus (in Gew.-%) 0,02 - 0,1 % C, 0,1 - 2,5 % Mn, 0,02 - 0,1 % Al, 0,04 - 0,12 % Nb sowie jeweils optional aus einem Element oder mehreren Elementen der Gruppe "Si, Ti, V, Cr, B, Ca, Mo" mit der Maßgabe, dass der Si-Gehalt höchstens 0,25 %, der Ti-Gehalt höchstens 0,12 %, der V-Gehalt höchstens 0,2 %, der Cr-Gehalt höchstens 0,2 %, der B-Gehalt höchstens 0,0025 %, der Ca-Gehalt höchstens 0,01 % und der Mo-Gehalt höchstens 0,3 % beträgt, und als Rest aus Eisen und unvermeidbaren Verunreinigungen besteht, wobei zu den Verunreinigungen bis zu 0,05 % P, bis zu 0,03 % S, bis zu 0,01 % N, bis zu 0,2 % Ni und bis zu 0,15 % Cu zählen;
b) Vergießen der Schmelze zu einem Vorprodukt, bei dem es sich um eine Bramme mit einer Dicke von 70 mm - 350 mm oder eine Dünnbramme mit einer Dicke von 30 - 70 mm handelt;
c) Austenitisieren des Vorprodukts derart, dass das Vorprodukt auf eine Austenitisierungstemperatur von 1150 - 1320 °C durcherwärmt ist;
d) im Fall, dass das Vorprodukt eine Bramme ist:
   Vorwalzen des austenitisierten Vorprodukts in zwei oder mehr Walzstichen auf eine Dicke von mindestens 30 mm und höchstens 70 mm bei einer Vorwalztemperatur, die höchstens gleich der Austenitisierungstemperatur ist, jedoch mindestens 30 °C oberhalb der Rekristallisationsstopptemperatur T_{NR} liegt, die wie folgt berechnet wird: ${T}_{NR} \left[°C\right] = 913 ° C + 910 ° C / Gew . - % * % Nb$ mit %Nb = jeweiliger Nb-Gehalt des Stahlflachprodukts;
e) Fertigwarmwalzen des Vorprodukts zu einem warmgewalzten Stahlflachprodukt in mehreren Walzstichen,
   - wobei eine Anzahl nw von Walzstichen, die größer oder gleich einem auf eine ganze Zahl abgerundeten Wert nw' ist, der gemäß der Formel ${n}_{W} ′ \geq 7 * Wurzel \left({d}_{EW}/\left(6*Z\right)\right) + 2$
      - mit d_{EW}:: Endwalzdicke des Stahlflachprodukts
      - Z:: Dicke des Vorprodukts
      berechnet wird, bei einer unterhalb der gemäß Formel (1) berechneten Rekristallisationsstopptemperatur T_{NR} liegenden Temperatur durchgeführt werden,
   - wobei für einen über das Fertigwarmwalzen insgesamt erzielten Umformgrad Δh_{ges} gilt ${Δh}_{ges} = \left({d}_{Einlauf}-{d}_{Auslauf}\right) / {d}_{Einlauf} > 65 %$
      - mit d_{Einiauf}:: Dicke des Stahlflachprodukts beim Einlauf in das Fertigwarmwalzen,
      - C_{Auslauf}:: Dicke des Stahlflachprodukts am Ende des Fertigwarmwalzens,
   - wobei für den im letzten Walzstich des Fertigwarmwalzens erzielten Umformgrad Δh_{LG} ist gilt: $Δ {h}_{ LG ist} > Δ {h}_{ LG min}$ mit $Δ {h}_{ LG ist} = \frac{\left({d}_{Einlauf LG}-{d}_{Auslauf LG}\right)}{{d}_{Einlauf LG}}$
      - d_{Einlauf LG}:: Dicke des Stahlflachprodukts beim Einlauf in das letzte Walzgerüst,
      - d_{Auslauf}: _{LG}:Dicke des Stahlflachprodukts beim Auslauf aus dem letzten Walzgerüst
      $Δ {h}_{ LG min} = 1 , 8 ∗ {10}^{- 5} ∗ {e}^{\left(0,0135∗\left(TEW+11\right)\right)} + 3$
      Δh_{LG min}: Mindest-Umformgrad im letzten Walzstich des Fertigwarmwalzens
      TEW: Warmwalzendtemperatur in °C,
      und
   - wobei die Warmwalzendtemperatur 760 - 940 °C beträgt;
f) Abkühlen des warmgewalzten Stahlflachprodukts auf eine Haspeltemperatur von 520 - 650 °C;
g) Haspeln des warmgewalzten Stahlflachprodukts zu einem Coil und Abkühlen des warmgewalzten Stahlflachprodukts im Coil auf Raumtemperatur.

Die Legierungsbestandteile eines erfindungsgemäßen Stahlflachprodukts und die Gehalte dieser Bestandteile sind erfindungsgemäß wie folgt ausgewählt:
Neben Eisen sind C, Mn, Al und Nb Pflichtelemente der Legierung eines erfindungsgemäßen Stahlflachprodukts. Alle anderen nachfolgend erläuterten Elemente sind optional im erfindungsgemäßen Stahlflachprodukt vorhanden, um bestimmte Eigenschaften auszuprägen, oder den unvermeidbaren Verunreinigungen zuzuordnen, deren Anwesenheit zwar unerwünscht ist, jedoch aus herstellungstechnischen Gründen nicht vermeidbar ist. Die Gehalte dieser unvermeidbaren Begleitelemente sind bei einem erfindungsgemäßen Stahlflachprodukt beschränkt, so dass sie keinen negativen Einfluss auf die Eigenschaften des Stahlflachprodukts haben.

Kohlenstoff "C" ist in einem erfindungsgemäßen Stahlflachprodukt in Gehalten von 0,02 - 0,1 Gew.-% vorhanden. Mindestens 0,02 Gew.-% sind erforderlich, damit ein erfindungsgemäßes Stahlflachprodukt die von ihm geforderten Festigkeitseigenschaften erreicht. Diese Wirkung kann besonders sicher bei C-Gehalten von mindestens 0,4 Gew-% erzielt werden. Gleichzeitig ist der C-Gehalt auf höchstens 0,1 Gew.-% beschränkt, um einen negativen Einfluss auf die Schweißbarkeit und die Umformbarkeit zu vermeiden. Negative Wirkung der Anwesenheit von C, wie eine Verringerung der Zähigkeit, können dabei besonders sicher dadurch vermieden werden, dass ein C-Gehalt von maximal 0,08 Gew.-% eingestellt wird.

Silizium "Si" wird optional bei der Erzeugung des Stahls eines erfindungsgemäßen Stahlflachprodukts als Desoxidationsmittel eingesetzt und trägt im erfindungsgemäßen Stahlflachprodukt zur Verbesserung der Festigkeitseigenschaften bei. Um diese Wirkung von Si zuverlässig nutzen zu können, kann der Si-Gehalt mindestens 0,01 Gew.-% betragen. Si-Gehalte von mehr als 0,6 Gew.-% würden die Oberflächenbeschaffenheit und die Zähigkeitseigenschaften des erfindungsgemäßen Materials beeinträchtigen, insbesondere die Zähigkeit in der Wärmeeinflusszone einer an einem erfindungsgemäßen Stahlflachprodukt erzeugten Schweißnaht. Darüber hinaus könnten zu hohe Si-Gehalte die Schweißbarkeit erfindungsgemäßer Stahlflachprodukte verschlechtern. Um diese negativen Einflüsse sicher zu vermeiden und insbesondere eine optimierte Oberflächenqualität zu gewährleisten, wird der Si-Gehalt auf 0,25 Gew.-% begrenzt.

Mangan "Mn" ist in einem erfindungsgemäßen Stahlflachprodukt in Gehalten von 0,1 - 2,5 Gew.-% vorhanden, um gute mechanische Eigenschaften, insbesondere eine hohe Zähigkeit, sowie eine S-Abbindung zu gewährleisten. Bei Gehalten von weniger als 0,1 Gew.-% würden keine ausreichenden Festigkeiten erreicht. Bei Mn-Gehalten von mehr als 2,5 Gew.-% würden allerdings die Schweißbarkeit und die Umformbarkeit negativ beeinflusst. Um die festigkeitssteigernde Wirkung von Mn beim erfindungsgemäßen Stahlflachprodukt sicher nutzen zu können, kann der Gehalt an Mn auf mindestens 0,5 Gew.-% angehoben werden. Um das Seigerungsverhalten, sowie die Zähigkeit nicht negativ zu beeinflussen, kann der Mn-Gehalt auf höchstens 2,0 Gew.-% beschränkt werden.

Aluminium "Al" ist im erfindungsgemäßen Stahlflachprodukt in Gehalten von 0,02 - 0,1 Gew.-% vorhanden. Es wird bei der Erzeugung des Stahls eines erfindungsgemäßen Stahlflachprodukts als Desoxidationsmittel eingesetzt und behindert durch Bildung von AIN-Ausscheidungen eine Vergröberung des Austenitkorns bei einer im Zuge der Verarbeitung des Stahls zu dem erfindungsgemäßen Stahlflachprodukt durchlaufenen Erwärmung ("Austenitisieren"). Liegt der Aluminiumgehalt unter 0,02 Gew.-%, laufen bei der Stahlerzeugung die Desoxidationsprozesse nicht vollständig ab. Übersteigt der Al-Gehalt jedoch die Obergrenze von 0,1 %, so können sich unerwünschte Al₂O₃-Einschlüsse bilden. Diese würden sich negativ auf den Reinheitsgrad und die Zähigkeitseigenschaften eines erfindungsgemäßen Stahlflachprodukts auswirken. Sollen bei der Erzeugung erfindungsgemäßer Stahlflachprodukte Einschränkungen der Vergießbarkeit der Stahlschmelze besonders sicher vermieden werden, so kann der Al-Gehalt eines erfindungsgemäßen Stahlflachprodukts auf höchstens 0,05 Gew.-% begrenzt werden.

Niob "Nb" ist im erfindungsgemäßen Stahlflachprodukt in Gehalten von 0,04 - 0,12 Gew.-% vorhanden, um optimierte Festigkeitseigenschaften durch Ausscheidungshärtung beim erfindungsgemäß durchgeführten Haspeln zu erzielen. Beträgt der Nb-Gehalt weniger als 0,02 Gew.-%, so würden die geforderten Festigkeitseigenschaften nicht erreicht. Um die Kornfeinung der Austenitstruktur beim erfindungsgemäß temperaturgesteuerten Walzen sicher einzustellen, wird Nb in Gehalten von mindestens 0,04 Gew-% zugegeben. Würden Nb-Gehalte von mehr als 0,12 Gew.-% vorgesehen, so würden hierdurch die Schweißbarkeit und die Zähigkeit in der Wärmeeinflusszone einer an einem erfindungsgemäßen Stahlflachprodukt erzeugten Schweißverbindung verschlechtert. Besonders wirtschaftlich lassen sich die durch die erfindungsgemäß vorgesehenen Nb-Gehalte erzielten Effekte bei Nb-Gehalten von maximal 0,08 Gew.-% erzielen.

Auch wenn das erfindungsgemäße Legierungskonzept darauf abzielt, nur Nb als Mikrolegierungselement zu verwenden, kann Titan "Ti" im erfindungsgemäßen Stahlflachprodukt in Gehalten von bis zu 0,12 Gew.-% vorhanden sein, um die Festigkeitseigenschaften durch Verhinderung des Kornwachstums beim Austenitisieren und durch Ausscheidungshärtung beim Haspeln zu unterstützen. Diese vorteilhaften Wirkungen der Anwesenheit von Ti können dadurch besonders sicher genutzt werden, dass der Ti-Gehalt eines erfindungsgemäßen Stahlflachprodukts auf mindestens 0,005 Gew.-% eingestellt wird. Bei oberhalb von 0,12 Gew.-% liegenden Ti-Gehalten besteht die Gefahr, dass sich die Umformbarkeit, Schweißbarkeit und die Zähigkeit des Stahlflachprodukts infolge der Bildung von groben Ti-Ausscheidungen verschlechtert. Diese Gefahr kann dadurch minimiert werden, dass der Ti-Gehalt auf höchstens 0,10 Gew.-% beschränkt wird. Zur Gewährleistung möglichst gleichmäßiger Festigkeitseigenschaften über Länge und Breite wird insbesondere ganz auf eine Ti-Legierung verzichtet oder der Gehalt wird bevorzugt auf höchstens 0,010 Gew.-%, besonders bevorzugt auf höchstens 0,006 Gew.-% beschränkt.

Vanadin "V" kann einem erfindungsgemäßen Stahlflachprodukt in Gehalten von bis zu 0,2 Gew.-% zugegeben werden, um die Festigkeit durch Bildung von Karbonitriden zu unterstützen. Soll diese Wirkung in einem erfindungsgemäßen Stahlflachprodukt gezielt genutzt werden, so kann hierzu ein Gehalt von mindestens 0,005 Gew.-% V vorgesehen werden. Bei Gehalten von mehr als 0,2 Gew.-% tritt keine weitere Steigerung der positiven Einflüsse der optionalen Anwesenheit von V in einem erfindungsgemäßen Stahlflachprodukt auf. Optimal nutzen lässt sich die festigkeitssteigernde Wirkung von V, wenn in einem erfindungsgemäßen Stahlflachprodukt bis zu 0,15 Gew.-% V vorhanden sind. Grundsätzlich gilt aber auch hier, dass die Zugabe von V rein optional zu betrachten ist, die Zugabe von V also vollständig entfallen kann, weil das erfindungsgemäße Legierungskonzept vorranging auf der Anwesenheit des Mikroelements Nb gründet. Zur Gewährleistung möglichst gleichmäßiger Festigkeitseigenschaften über Länge und Breite wird gemäß einer besonders praxisgerechten Variante der Erfindung der V-Gehalt in einem erfindungsgemäßen Stahlflachprodukt bis auf technisch unwirksame Gehalte reduziert. Hierzu kann der V-Gehalt auf höchstens 0,010 Gew.-%, insbesondere höchstens 0,006 Gew.-%, beschränkt werden.

Chrom "Cr" ist im erfindungsgemäßen Stahlflachprodukt optional in Gehalten von bis zu 0,2 Gew.-% vorhanden. Durch Zugabe von Cr können ebenfalls die Festigkeitseigenschaften eines erfindungsgemäßen Stahlflachprodukts verbessert werden. Ist der Chromgehalt zu hoch, werden allerdings die Schweißbarkeit und Zähigkeit in der Wärmeeinflusszone einer an einem erfindungsgemäßen Stahlflachprodukt vorgenommenen Verschweißung negativ beeinflusst. Die positiven Einflüsse der optionalen Anwesenheit von Cr in einem erfindungsgemäßen Stahlflachprodukt können dadurch sicher genutzt werden, dass sein Cr-Gehalt mindestens 0,02 Gew.-% beträgt.

Bor "B" ist im erfindungsgemäßen Stahlflachprodukt optional in Gehalten von bis zu 0,0025 Gew.-% vorhanden. B wirkt sich günstig auf die Festigkeitseigenschaften und die Härtbarkeit des Stahls aus, aus dem ein erfindungsgemäßes Stahlflachprodukt besteht. Diese günstige Wirkung von B kann dadurch genutzt werden, dass für ein erfindungsgemäßes Stahlflachprodukt B-Gehalte von mindestens 0,0005 Gew.-% B, insbesondere mindestens 0,0015 Gew.-% B, vorgesehen werden. B-Gehalte von mehr als 0,0025 Gew.-% würden jedoch die Zähigkeitseigenschaften verschlechtern.

Calcium "Ca" kann im Stahl eines erfindungsgemäßen Stahlflachprodukts optional vorhanden sein, um im Gefüge des Stahlflachprodukts nichtmetallische Einschlüsse einzuformen, damit die Zähigkeit verbessert wird. Liegt der Ca-Gehalt oberhalb von 0,01 Gew.-%, kann dies allerdings eine negative Wirkung auf den Reinheitsgrad der Schmelze haben und beim Vergießen des Stahls, aus dem ein erfindungsgemäßes Stahlflachprodukt erzeugt ist, zu Fehlern in der Schale des jeweils gegossenen Zwischenprodukts führen. Die positiven Einflüssen der optionalen Anwesenheit von Ca in einem erfindungsgemäßen Stahlflachprodukt können dadurch sicher genutzt werden, dass sein Ca-Gehalt mindestens 0,0005 Gew.-% beträgt.

Molybdän "Mo" kann im Stahl eines erfindungsgemäßen Stahlflachprodukts optional vorhanden sein, um die höheren Festigkeitseigenschaften zu erreichen. Die positiven Einflüsse der optionalen Anwesenheit von Mo können ab einem Mo-Gehalt von mindestens 0,02 % erreicht werden. Ist der Mo-Gehalt zu hoch, werden die Bruchdehnung sowie die Umformbarkeit des Werkstoffs negativ beeinflusst. Hierzu ist der Mo-Gehalt auf höchstens 0,3 Gew.-%, insbesondere auf höchstens 0,25 Gew.-% oder, besonders vorteilhaft, auf höchstens 0,1 Gew.-%, beschränkt.

Ein erfindungsgemäßes Stahlflachprodukt weist eine optimierte Kombination aus Festigkeit und Zähigkeit auf, ohne dass dazu teure Legierungselemente wie Nickel "Ni" und Kupfer "Cu" benötigt werden. Jedoch können auch diese Elemente herstellungsbedingt, beispielsweise durch den Einsatz von Schrott bei der Stahlerzeugung, als unvermeidbare Verunreinigungen in den Stahl gelangen. In jedem Fall sind in einem erfindungsgemäßen Stahlflachprodukt die Gehalte an Ni und Cu so niedrig gehalten, dass sie keinen Einfluss auf die Eigenschaften eines erfindungsgemäßen Stahlflachprodukts haben. Der Ni-Gehalt eines erfindungsgemäßen Stahlflachprodukts beträgt aus denselben Gründen höchstens 0,2 Gew.-%, sein Cu-Gehalt höchstens 0,15 Gew.-%.

Phosphor "P" und Schwefel "S" sind ebenfalls Verunreinigungen, die im erfindungsgemäßen Stahlflachprodukt unerwünscht sind, weil sie dessen mechanische Eigenschaften, insbesondere die Kerbschlagarbeit und die Umformbarkeit, verschlechtern. Um jeden Einfluss dieser herstellungsbedingt jedoch unvermeidbaren Begleitelemente zu vermeiden, legt die Erfindung für den P-Gehalt eine Obergrenze von 0,05 Gew.-%, insbesondere von höchstens 0,025 Gew.-% oder, besonders bevorzugt, von höchstens 0,015 Gew.-%, und für den S-Gehalt eine Obergrenze von höchstens 0,03 Gew.-% fest, insbesondere von höchstens 0,01 Gew.-% oder, besonders bevorzugt, von höchstens 0,003 Gew.-%.

Stickstoff "N" ist ebenfalls eine herstellungsbedingt unvermeidbare Verunreinigung, die bei zu hohen Gehalten die Zähigkeitseigenschaften eines erfindungsgemäßen Stahlflachprodukts verschlechtert. Daher ist der N-Gehalt eines erfindungsgemäßen Stahlflachprodukts auf höchstens 0,01 Gew.-%, insbesondere 0,008 Gew.-% oder, besonders bevorzugt, von höchstens 0,006 Gew.-%, begrenzt. Typische N-Gehalte eines erfindungsgemäßen Stahlflachprodukts liegen bei mindestens 0,004 Gew.-%. Durch diese im erfindungsgemäßen Stahlflachprodukt typischerweise mindestens vorliegenden Gehalte an N kommt es zur Bildung von AIN- und, soweit Ti vorhanden ist, von TiN-Ausscheidungen, die sich, wie oben bereits erläutert, positiv auf die Feinheit des Gefüges eines erfindungsgemäßen Stahlflachprodukts auswirken.

Das Gefüge eines erfindungsgemäßen Stahlflachprodukts besteht überwiegend aus Ferrit und/oder Bainit. So beträgt der Ferrit- und/oder Bainit-Anteil des Gefüges eines erfindungsgemäßen Stahlflachprodukts typischerweise mindestens 60 Flächen-% Ferrit und/oder Bainit, wobei der Ferrit als polygonaler Ferrit und/oder quasipolygonaler Ferrit und/oder stark versetzungsverfestigter Ferrit vorliegen kann. Zur Gewährleistung einer möglichst guten Umformbarkeit wird bevorzugt ein Anteil von mindestens 80 Flächen-%, zur Erhöhung der Zähigkeit weiter bevorzugt mindestens 90 Flächen-%, besonders bevorzugt mindestens 95 Flächen-% Ferrit und/oder Bainit eingestellt. Der Rest des Gefüges eines erfindungsgemäßen Stahlflachprodukts wird durch Perlit sowie die schon erwähnten Ausscheidungen in Form von Karbiden oder Karbonitriden sowie höchstens 2 Flächen-% sonstigen Gefügebestandteilen eingenommen, zu denen Martensit oder Restaustenit zählen.

Das Gefüge eines erfindungsgemäßen Stahlflachprodukts zeichnet sich weiterhin dadurch aus, dass das Kornstreckungsverhältnis zwischen 0,2 und 0,7 liegt. Die Einstellung eines Kornstreckungsverhältnisses in diesem Bereich gewährleistet gute Zähigkeitseigenschaften. Liegt das Kornstreckungsverhältnis oberhalb 0,7, so wird die Dehnung negativ beeinflusst. Liegt das Verhältnis unterhalb 0,2, so ist der Einfluss auf die Festigkeit zu gering.

Darüber hinaus zeichnet sich das Gefüge des erfindungsgemäßen Stahlflachprodukts dadurch aus, dass die im Ferrit vorhanden Anteile der α-Faser <110> parallel zur Walzrichtung in einem Anteil von höchstens 30 % und die im Ferrit vorhanden Anteile der γ-Faser <111> parallel zur Blechnormalen in einem Anteil von höchstens 20 % ausgebildet ist. Diese Ausprägung sorgt für ein gutes Fließverhalten bei der Umformung sowie für gute Bruchdehnungseigenschaften, wodurch insgesamt ein hervorragendes Umformverhalten erfindungsgemäßer Stahlflachprodukte erzielt wird.

Die Arbeitsschritte des erfindungsgemäßen Verfahrens und die dabei erfindungsgemäß eingestellten Verfahrensparameter sind in besonderer Weise so auf das erfindungsgemäße Legierungskonzept abgestimmt, dass die besondere Eigenschaftskombination erfindungsgemäßer Stahlflachprodukte betriebssicher erreicht wird.

Durch das erfindungsgemäß auf der Verwendung von Niob als vorzugsweise alleinigem Mikrolegierungselement basierende Legierungskonzept können bereits mit vergleichbar geringen Nb-Gehalten hohe Festigkeiten erreicht werden. Bedingt dadurch, dass Niob die Rekristallisation stark verzögert, kommt es bei der erfindungsgemäßen Erzeugung erfindungsgemäßer Stahlflachprodukte im Zuge des Warmwalzens zu einer starken Austenitkornstreckung, die in einer sehr feinkörnigen versetzungsreichen Ferrit- bzw. Bainitstruktur nach dem Aufhaspeln resultiert. Im Vergleich zu Titan und Vanadium verzögert Niob die Rekristallisation bei gleichen Elementgehalten deutlich stärker und trägt zudem besonders effektiv zur Kornfeinung des Gefüges nach dem Aufhaspeln bei.

Dabei kommt es im Coil, zu dem das Stahlflachprodukt nach dem Warmwalzen im Arbeitsschritt g) gewickelt wird, zur Bildung feiner Nb-Ausscheidungen, deren Entstehung stabil und unempfindlich gegenüber einer ungleichförmigen Temperaturverteilung über die gesamte Länge und Breite des Stahlflachprodukts abläuft. Infolgedessen zeichnet sich ein erfindungsgemäßes Stahlflachprodukt durch geringe Schwankungen der mechanischen Eigenschaften über seine Länge und Breite aus.

Es versteht sich von selbst, dass bei der Durchführung des erfindungsgemäßen Verfahrens der Fachmann nicht nur die in den Ansprüchen erwähnten und hier erläuterten Verfahrensschritte absolviert, sondern auch alle sonstigen Schritte und Tätigkeiten ausführt, die bei der praktischen Umsetzung derartiger Verfahren im Stand der Technik regelmäßig durchgeführt werden, wenn sich hierzu die Notwendigkeit ergibt.

Für die Herstellung erfindungsgemäßer Stahlflachprodukte wird dementsprechend im Arbeitsschritt a) in hinsichtlich des dabei anzuwendenden Vorgehens an sich bekannter Weise eine den voranstehenden Erläuterungen entsprechend erfindungsgemäß zusammengesetzte Stahlschmelze erzeugt.

Diese Stahlschmelze wird anschließend unter ebenfalls an sich bekannten Bedingungen zu einem Vorprodukt vergossen, bei dem es sich um eine Bramme oder eine Dünnbramme handeln kann. Dabei sollte die Gießtemperatur der Schmelze beim Stranggießen mehr als 1500 °C betragen, um sicherzustellen, dass der Stahl nicht bereits in der Transportpfanne erstarrt. Dies gilt insbesondere im Fall, dass als Vorprodukt eine Dünnbramme erzeugt wird.

Das Vergießen der Schmelze zu einer Bramme kann in jeder aus dem Stand der Technik für diese Zwecke bekannten Art und Weise erfolgen.

Für die Erzeugung von Dünnbrammen steht in der Praxis beispielsweise das "CSP-Verfahren" (CSP = Compact-Strip-Production, s. https://www.sms-group.com/de/anlagen/alle-anlagen/csp-technologie/) zur Verfügung. Bei diesem Verfahren wird die Schmelze in einem kontinuierlichen Ablauf zu einem Strang vergossen, von dem anschließend die Dünnbrammen abgeteilt werden. Der flüssige Stahl wird dazu über eine Verteilerrinne in eine Kokille geleitet, aus der in der Praxis parallel zueinander zwei Stränge austreten, bei denen eine Erstarrung jeweils durch Bildung einer so genannten äußeren "Strangschale" beginnt. Nach Austritt aus der Kokille schreitet die Erstarrung ausgehend von der Strangschale der Strangmitte (Kern) immer weiter fort, bis auch der Kernbereich verfestigt ist. Der so vollständig erstarrte Strang hat eine Dicke von mindestens 30 mm, typischerweise von 35 - 70 mm, und eine Temperatur, die typischerweise mehr als 600 °C beträgt. Nach der Verfestigung werden die Dünnbrammen von dem Strang abgeteilt.

Die jeweils erzeugten Vorprodukte (Bramme oder Dünnbramme) werden für die so genannte "Austenitisierung" (Arbeitsschritt c)) in einem Vorwärm- oder Ausgleichsofen auf eine Austenitisierungstemperatur oberhalb 1150 °C erwärmt, bei der sie ein vollständig austenitisches Gefüge besitzen. Die hohe Austenitisierungstemperatur ist wichtig, damit im Zuge der Austenitisierung die groben Ausscheidungen aufgelöst werden, die sich während der Erstarrung des jeweiligen Vorprodukts gebildet haben. Die Obergrenze des für die Austenitisierungstemperatur vorgesehenen Bereichs liegt erfindungsgemäß bei 1320 °C, um eine Vergröberung des Austenitkorns und eine verstärkte Zunderbildung zu unterbinden.

Im Fall, dass es sich bei dem Vorprodukt um eine Dünnbramme handelt, kann diese direkt dem Fertigwarmwalzen (Arbeitsschritt e)) zugeführt werden. Dies kann, wie auch die Austenitisierung im Ausgleichsofen und die vorangegangene Erzeugung der Dünnbramme, in an sich bekannter Weise in einer kontinuierlich durchlaufenden Arbeitsabfolge erfolgen.

Im Fall, dass es sich bei dem Vorprodukt um eine Bramme handelt, muss dagegen deren Dicke vor dem Fertigwarmwalzen reduziert werden. Hierzu wird die jeweilige Bramme nach dem Austenitisieren beispielweise in einem oder mehreren hierzu im Stand der Technik verfügbaren Reversier-Walzgerüsten reversierend in mehr als einem Stich zu einem Vorband mit einer Dicke von mindestens 30 mm, jedoch höchstens 70 mm, vorgewalzt. Die Temperatur der Bramme zum Beginn des Vorwalzens ist dabei höchstens gleich der Austenitisierungstemperatur und mindestens 1100 °C. Die Temperatur des aus der Bramme vorgewalzten Vorbandes nach Abschluss des Vorwalzens wird als Vorwalztemperatur TVW bezeichnet. Die Vorwalztemperatur ist höchstens gleich der Austenitisierungstemperatur. Bevorzugt liegt die Vorwalztemperatur unterhalb von 1150 °C, insbesondere unterhalb von 1120 °C. Bei einer Vorwalztemperatur oberhalb dieses Grenzwerts würde sich zum einen ein gröberes Austenitkorn infolge des Kornwachstums nach der Rekristallisation bilden. Zum anderen würde sich eine erhöhte Menge an Ungänzen, d.h. Fehlstellen, an der Oberfläche des fertigen warmgewalzten Produktes einstellen. Jedoch darf die Vorwalztemperatur nicht niedriger sein als eine Temperatur TVW min, die mindestens 30 °C oberhalb der in der oben angegebenen Weise in Abhängigkeit vom Nb-Gehalt %Nb berechneten Rekristallisationsstopptemperatur T_{NR} liegt. Auf diese Weise ist sichergestellt, dass die Rekristallisationsprozesse vollständig ablaufen, somit ein feines Austenitkorn beibehalten und anschließendes Kornwachstum begrenzt wird. Dies wirkt sich positiv auf die Zähigkeitseigenschaften und auf die Bruchdehnung erfindungsgemäßer Stahlflachprodukte aus. Die Bruchdehnung beträgt typischerweise mindestens 14 %. Würde die Vorwalztemperatur die TVW min unterschreiten, so würde dies zu einem unerwünschten Mischgefüge infolge der dann nicht vollständig ablaufenden Rekristallisation führen, wodurch die Zähigkeits- und Bruchdehnungseigenschaften des Stahlflachprodukts verschlechtert würden und zudem eine größere Streuung der mechanischen Eigenschaften eintreten könnte.

Beim erfindungsgemäßen Fertigwarmwalzen (Arbeitsschritt e)) wird in einer mehrgerüstigen, typischerweise fünf, sechs oder sieben Walzgerüste umfassenden Warmwalzanlage im Fall, dass das jeweilige Vorprodukt eine Bramme war, das daraus vorgewalzte Vorband oder die als Vorprodukt erzeugte Dünnbramme zu einem fertig warmgewalzten Stahlflachprodukt warmgewalzt, bei dem es sich typischerweise um ein warmgewalztes Band handelt. Die Parameter des Warmwalzens werden dabei so eingestellt, dass das erhaltene Stahlflachprodukt die jeweils geforderte Dicke hat und der Abschluss des erfindungsgemäßen Verfahrens die schon erläuterten strukturellen Merkmale aufweist. Mit einem "mehrgerüstigen" Walzprozess sind erfindungsgemäß mindestens drei aufeinanderfolgende Stichabnahmen gemeint.

Die Anzahl der jeweils tatsächlich erforderlichen Stichabnahmen wird dabei in Abhängigkeit von der für das fertig warmgewalzte Stahlflachprodukt geforderten Dicke gewählt. Dabei muss eine bestimmte Anzahl nw von Walzstichen in der Fertigwarmwalzanlage bei einer Temperatur durchgeführt werden, die unterhalb der in der voranstehend erläuterten Weise berechneten Rekristallisationsstopptemperatur T_{NR} (Gleichung (1)) liegt. Diese Anzahl nw wird als das auf eine ganze Zahl abgerundete Ergebnis nw' der oben genannten Gleichung (2) bestimmt.

Erfindungsgemäß wird das Fertigwarmwalzen nach Art eines so genannten "thermo-mechanischen Walzens" durchgeführt. Durch die erfindungsgemäß gezielt eingestellten, über den gesamten Fertigwarmwalzprozess und die einzelnen Warmwalzstiche eingehaltenen Umformgrade, auch "Stichabnahmen" genannt, und eine präzise Temperaturführung wird die erfindungsgemäße Orientierung der Fasern des Gefüges und dessen Kornstreckung erzielt. Dies beeinflusst positiv nicht nur die Festigkeitseigenschaften, sondern auch die Zähigkeit, Bruchdehnung und die daraus resultierenden Umformeigenschaften, insbesondere die Rückfederung, im Vergleich zu typischen Mikrolegierungskonzepten auf Basis zweier Mikrolegierungselemente.

Der erfindungsgemäß über den gesamten Fertigwarmwalzprozess zu erzielende Gesamtumformgrad Δh_{ges}, sowie der über den letzten Walzstich zu erzielende Umformgrad Δh_{LG ist} sind so abgestimmt, dass sich ein stark gestrecktes Austenitkorn im Gefüge eines erfindungsgemäßen Stahlflachprodukts einstellt. Das Fertigwalzen wird dabei unterhalb einer Walzendtemperatur von 940 °C, insbesondere von weniger als 920 °C oder, besonders bevorzugt, von weniger als 890 °C beendet. Durch die erfindungsgemäß niedrige Warmwalzendtemperatur wird der Effekt des thermo-mechanischen Walzens verstärkt, so dass im Gefüge des erfindungsgemäßen Stahlflachprodukts bei Beendigung des Warmwalzens versetzungsreicher Austenit vorliegt. Indem die Warmwalzendtemperatur erfindungsgemäß höchstens 940 °C beträgt, wird gewährleistet, dass nach dem Ende des Warmwalzens auch lokal keine Rekristallisationsvorgänge mehr ablaufen. Auf diese Weise ist sichergestellt ist, dass die erfindungsgemäß geforderte Kornstreckung erreicht und eine für die Umformung günstige Ausrichtung der im Ferrit vorhanden Anteile der α-Faser <110> parallel zur Walzrichtung und γ-Faser <111> parallel zur Blechnormalen erhalten wird. Gleichzeitig wird das Fertigwarmwalzen jedoch bei einer Temperatur oberhalb von 760 °C beendet, um zu gewährleisten, dass eine Phasenumwandlung beim Fertigwarmwalzen, insbesondere im Bereich der Oberfläche, unterbleibt.

Erfindungsgemäß soll der in der Fertigwarmwalzanlage erzielte gesamte Umformgrad Δh_{ges} mindestens 65 % betragen. Im letzten Gerüst soll der Umformgrad Δh_{LG ist} jedoch mindestens die Bedingung nach Gleichung (4) erfüllen. Dabei soll der Umformgrad Δh_{LG ist} bevorzugt mindestens 4 % betragen. Werden die Maßgaben, die die Erfindung in Bezug auf die Umformgrade Δh_{ges} und Δh_{LG ist} aufgestellt hat, nicht eingehalten, so werden die erfindungsgemäße Kornstreckung und die erfindungsgemäße Ausrichtung der im Ferrit vorhanden Anteile der α-Faser <110> parallel zur Walzrichtung und γ-Faser <111> parallel zur Blechnormalen nicht erreicht.

Nach dem Warmwalzen wird das erhaltene warmgewalzte Stahlflachprodukt im Arbeitsschritt f) auf eine Haspeltemperatur von 520 - 650 °C abgekühlt. Die Abkühlung kann dabei in an sich bekannter Weise erfolgen. Typische, für die erfindungsgemäßen Zwecke geeignete Abkühlraten liegen dabei im Bereich von 10 - 300 K/s. Dabei sollte die Abkühlung innerhalb von maximal 20 s nach dem Ende des Warmwalzens einsetzen.

Durch Einhaltung des erfindungsgemäß vorgeschriebenen Bereichs der Haspeltemperaturen wird eine optimale Umwandlungs- und Ausscheidungshärtung erzielt. Dabei ist der Bereich der Haspeltemperaturen so gewählt, dass die Anzahl der Karbonitridausscheidungen ein Maximum erreicht. Eine zu tiefe Haspeltemperatur würde dazu führen, dass das Ausscheidungspotenzial eingefroren und somit die von einem erfindungsgemäßen Stahlflachprodukt geforderte Mindeststreckgrenze nicht erreicht würde. Eine zu hohe Haspeltemperatur würde dagegen zu einem unerwünschten Ausscheidungs- und/oder Kornwachstum führen, was wiederum zu einem Verlust an Zähigkeit und Streckgrenze führen könnte.

Erfindungsgemäße warmgewalzte Stahlflachprodukte eignen sich aufgrund ihrer Eigenschaftskombination für die Umformung in komplexe Bauteile aller Art, insbesondere für im Bereich des Personen- oder Lastkraftwagenbaus verwendete Bauteile, bei denen es sich typischerweise um Fahrgestells- bzw. Fahrwerksteile, wie Federbeinaufnahmen, Achsträger, Querträger oder Längsträger oder um automobile Sitzteile, wie z.B. Sitzschienen, handelt. Zudem eignet es sich für lackierte Bauteile, welche beispielsweise mittels Laserschneiden konfektioniert werden.

Die im vorliegenden Text erwähnten Bestandteile des Gefüges lassen sich mittels Lichtmikroskop, Rasterelektronenmikroskop und Electron Back Scattered Diffraction "EBSD" ermitteln.

So wurden hier für die Bestimmung der Gefügebestandteile Proben aus einem Viertel der Breite des Stahlflachprodukts bei einem Drittel der Blechdicke entnommen, als Längsschliff präpariert und mit alkoholischer Salpetersäure, die einen Salpetersäureanteil von 3 Vol. % enthält, (in der Fachsprache auch als "Nital" bekannt) oder Natriumdisulfit geätzt. Die jeweiligen Anteile der Gefügebestandteile wurden dann mittels Licht- oder Rasterelektronenmikroskopie in bekannter Weise mittels Flächenanalyse ermittelt.

Das Kornstreckungsverhältnis sowie die im Ferrit vorhanden Anteile der α-Faser <110> parallel zur Walzrichtung und γ-Faser <111> parallel zur Blechnormalen können mittels EBSD an einem Längsschliff bestimmt werden. Hierzu wird in 1/3-Lage über Blechdicke ein Messfeld von 800 x 800 µm positioniert und mit einer Schrittweite von 0,9 µm abgerastert. Zwillingskorngrenzen werden dabei nicht als Korngrenzen berücksichtigt. Innerhalb der Körner wird eine Missorientierung von bis zu 5° zwischen benachbarten Messpunkten zugelassen. Als Mindestkorngröße ist eine Anzahl von mindestens zehn zusammenhängenden Messpunkten gewählt worden. Um das Kornstreckungsverhältnis zu bestimmen, werden die Körner als Ellipsen angenähert, so dass die Kornstreckung anschließend als das Längenverhältnis der Halbachsen der Ellipse angegeben werden kann. Ein Wert von 1 entspricht demnach einem kreisrunden Korn und das Korn ist umso stärker gestreckt, je kleiner der Wert wird. Um die Anteile von Texturkomponenten aus der α-Faser und der γ-Faser zu quantifizieren, wird eine Orientierungstoleranz von 10° angesetzt - d.h. Orientierungen werden zu der entsprechenden Faser gezählt wenn sie bis zu 10° von der idealen Faserorientierung abweichen. Die Messungen können beispielsweise an einem Feldemissions-Rasterelektronenmikroskop LEO 1530 der Carl Zeiss Microscopy GmbH mit einem EBSD-System des Herstellers EDAX Inc. mit der Kamera Digiview durchgeführt werden. Die Datenauswertung und Erstellung der Korngrößenverteilungen, sowie die Quantifizierung der Anteile der α-Faser <110> parallel zur Walzrichtung und γ-Faser <111> parallel zur Blechnormalen können beispielsweise mit der Software OIM Analysis V 8 von der EDAX Inc. durchgeführt werden.

Die Zugversuche zur Ermittlung der Streckgrenze (Re) wurden nach DIN EN ISO 6892-1 an Längsproben der Warmbänder durchgeführt.

Die Kerbschlagbiegeversuche zur Ermittlung der Kerbschlagarbeit Av bei -20 °C, -30 °C, -60 °C und -80 °C wurden an Längsproben nach DIN EN ISO 148-1 durchgeführt. Bei den hier beschriebenen Ergebnissen handelt es sich stets um Vollproben.

Die Rückfederung wurde im 180°-Biegefaltversuch nach DIN EN 10149-2 ermittelt, mit einem Biegedorndurchmesser von 8 mm.

Nachfolgend wird die Erfindung anhand von Ausführungsbeispielen näher erläutert:
Für die nachfolgend erläuterten Versuche 1 - 32 sind nach Maßgabe der Erfindung legierte Stahlschmelzen A - M erzeugt worden, deren Zusammensetzungen in Tabelle 1 angegeben sind. Ebenso ist in Tabelle 1 die gemäß der Formel T_{NR} [°C] = 913 °C + 910 °C/Gew.-% * %Nb in Abhängigkeit von seinem Nb-Gehalt %Nb ermittelte Rekristallisationsstopptemperatur T_{NR} des jeweiligen Stahls angegeben.

Ein Teil dieser Schmelzen A - M ist zu Brammen vergossen worden (Variante "A"). Der andere Teil der Schmelzen A - M ist in einer CSP-Anlage in einem kontinuierlichen Arbeitsablauf zunächst zu Dünnbrammen und anschließend direkt zu einem warmgewalzten, als Warmband vorliegenden Stahlflachprodukt verarbeitet worden (Variante "B").

Die jeweils gegossenen Brammen sind bei einer Austenitisierungstemperatur TA austenitisiert worden. Bei der Variante A (= Verarbeitung von Brammen als Vorprodukt) sind die Brammen anschließend in mehreren Stichen vorgewalzt. Dabei hatten die Brammen zu Beginn des Vorwalzprozesses jeweils eine Temperatur, die ca. 30 °C unterhalb der Austenitisierungstemperatur TA lag. Nach Abschluss des Vorwalzens bei einer in der Tabelle angegebenen Vorwalztemperatur TVW waren 30 -70 mm dicke Vorbänder anschließend fertigwarmgewalzt worden. Bei der Variante B (= Verarbeitung von Dünnbrammen als Vorprodukt) sind die 30 - 70 mm dicken Dünnbrammen dagegen direkt, d.h. ohne zwischengeschaltetes Vorwalzen, in die Warmwalzanlage geleitet worden.

In der Warmwalzanlage ist das jeweilige Vorband oder die jeweilige Bramme in 5 bis 7 Warmwalzstichen α zu einem warmgewalzten Stahlflachprodukt mit einer Dicke d ausgewalzt worden. Dabei wurde über alle Warmwalzstiche jeweils ein Gesamtumformgrad Δh_{ges} und über den letzten Stich des Warmwalzens ein Umformgrad Δh_{LG ist} erzielt.

Das Warmwalzen der Stahlflachprodukte wurde dabei jeweils mit einer Warmwalzendtemperatur TEW beendet.

Die aus der Warmwalzanlage austretenden, die Warmwalzendtemperatur TEW aufweisenden Stahlflachprodukte sind jeweils durch Wasserkühlung mit Abkühlraten von 10 bis 300 K/s auf eine Haspeltemperatur HT abgekühlt worden, mit der sie zu einem Coil gehaspelt worden sind. Im Coil erfolgte schließlich die Abkühlung auf Raumtemperatur.

In Tabelle 2 sind für die Versuche 1 - 32 der dabei jeweils eingesetzte Stahl, die jeweils durchlaufene Variante, die Dicke "d" des fertig warmgewalzten Stahlflachprodukts, die Austenitisierungstemperatur "TA", die jeweilige Vorwalztemperatur "TVW", die jeweilige Warmwalzendtemperatur "TEW", der Gesamtumformgrad "Δh_{ges}" und der über den letzten Stich des Warmwalzens erzielte Umformgrad "Δh_{LG ist}" sowie der gemäß der Gleichung (4) berechnete Umformgrad "Δh_{LG min}" eingetragen.

Die nicht erfindungsgemäßen Versuche 3 (zu geringer Umformgrad "Δh_{LG ist}"), 7 (zu hohe Vorwalztemperatur und zu hohe Warmwalzendtemperatur), 18 (zu hohe Austenitisierungstemperatur) und 28 (zu niedrige Haspeltemperatur) sind durch ein nachgestelltes "*" hervorgehoben.

In Tabelle 3 sind die an den bei den Versuchen erhaltenen Stahlflachprodukten ermittelte Streckgrenze "Re", Kerbschlagarbeit "Av" bei -20 °C, -30 °C, -60 °C und -80 °C, das Kornstreckverhältnis, die Lage der im Ferrit vorhandenen Anteile der α-Faser <110> parallel zur Walzrichtung und der γ-Faser <111> parallel zur Blechnormalen, Bruchdehnung A sowie die Rückfederung angegeben, wobei zusätzlich verzeichnet ist, in welcher Probenlage die betreffenden Kennwerte ermittelt worden sind. Für die Angaben zur Bruchdehnung A gilt, dass für Proben aus Blechen mit einer Dicke von größer oder gleich 3 mm die Bruchdehnung A5 gemäß DIN EN ISO 6892-1 (Dezember 2009) bestimmt wurde und dass für Proben aus Blechen mit einer Dicke von weniger als 3 mm die Bruchdehnung A80 gemäß DIN EN ISO 6892-1 (Dezember 2009) bestimmt wurde.

Es zeigt sich, dass die bei den Versuchen erhaltenen, erfindungsgemäß beschaffenen und erzeugten Stahlflachprodukte eine Kombination aus hoher Streckgrenze, hoher Kerbschlagarbeit, also hoher Zähigkeit, ausgeprägter Kornstreckung, guter Ausrichtung der im Ferrit vorhandenen Anteile der α-Faser <110> parallel zur Walzrichtung und γ-Faser <111> parallel zur Blechnormalen, sowie gutem Rückfederungsverhalten besitzen, die ein optimales Umformverhalten bei gleichzeitig optimierten Gebrauchseigenschaften gewährleisten.

| **Tabelle 1** | | | | | | | | | | | | | | | | | |
|---|---|---|---|---|---|---|---|---|---|---|---|---|---|---|---|---|---|
| Stahl | C | Si | Mn | Al | Nb | Ti | V | Cr | Ni | Cu | Mo | B | Ca | P | S | N | T_{NR} [°C] |
| A | 0,063 | 0,017 | 1,46 | 0,029 | 0,061 | - | - | - | - | - | - | - | - | 0,014 | 0,002 | 0,0059 | 968,51 |
| B | 0,061 | 0,018 | 1,45 | 0,031 | 0,063 | 0,008 | - | - | - | - | - | - | - | 0,011 | 0,002 | 0,0040 | 970,33 |
| C | 0,051 | 0,18 | 1,41 | 0,035 | 0,058 | - | 0,05 | - | - | - | - | - | - | 0,010 | 0,001 | 0,0099 | 965,78 |
| D | 0,054 | 0,21 | 1,42 | 0,031 | 0,055 | - | - | - | - | - | - | - | - | 0,010 | 0,001 | 0,0036 | 963,05 |
| E | 0,028 | 0,031 | 1,54 | 0,031 | 0,091 | - | - | - | - | - | - | - | - | 0,014 | 0,001 | 0,0056 | 995,81 |
| F | 0,026 | 0,032 | 1,59 | 0,034 | 0,093 | - | - | - | - | - | 0,2 | - | - | 0,015 | 0,002 | 0,0050 | 997,63 |
| G | 0,049 | 0,025 | 1,32 | 0,043 | 0,069 | - | 0,009 | - | - | - | - | - | - | 0,014 | 0,002 | 0,0078 | 975,79 |
| H | 0,048 | 0,025 | 1,33 | 0,047 | 0,072 | - | - | - | - | - | - | - | - | 0,010 | 0,003 | 0,0053 | 978,52 |
| I | 0,086 | 0,019 | 1,42 | 0,034 | 0,046 | - | - | - | - | - | - | - | - | 0,014 | 0,002 | 0,0056 | 954,86 |
| J | 0,082 | 0,018 | 1,47 | 0,030 | 0,047 | - | - | - | - | - | - | - | - | 0,019 | 0,003 | 0,0050 | 955,77 |
| K | 0,061 | 0,24 | 0,55 | 0,029 | 0,054 | 0,054 | - | - | - | - | - | - | - | 0,014 | 0,002 | 0,0051 | 962,14 |
| L | 0,059 | 0,23 | 0,58 | 0,028 | 0,051 | - | - | - | - | - | 0,08 | 0,002 | - | 0,018 | 0,001 | 0,0065 | 959,41 |
| M | 0,060 | 0,016 | 1,35 | 0,036 | 0,059 | - | - | - | - | - | - | - | - | 0,025 | 0,004 | 0,0040 | 966,69 |

| | | | | | | | | | | | | | | | | | |
|---|---|---|---|---|---|---|---|---|---|---|---|---|---|---|---|---|---|
| alle Angaben der Gehalte in Gew.-%, Rest Eisen und unvermeidbare Verunreinigungen | | | | | | | | | | | | | | | | | |

| **Tabelle 2** | | | | | | | | | | |
|---|---|---|---|---|---|---|---|---|---|---|
| **Versuch** | **Stahl** | **Variante** | **d** | **TA** | **TVW** | **TEW** | **HT** | **Δh_{ges}** | **Δh_{LG ist}** | **Δh_{LG min}** |
| | | | **[mm]** | **[°C]** | | | | **[%]** | **[%]** | **[%]** |
| 1 | A | B | 2 | 1280 | - | 880 | 580 | 95 | 6,76 | 6,01 |
| 2 | A | A | 12 | 1240 | 1040 | 840 | 590 | 76 | 8,92 | 4,76 |
| 3* | A* | A | 20 | 1260 | 1060 | 800 | 580 | 67 | 3,41 | 4,02 |
| 4 | B | A | 4 | 1220 | 1040 | 930 | 590 | 90 | 15,45 | 8,92 |
| 5 | B | A | 8 | 1250 | 1050 | 910 | 580 | 80 | 14,89 | 7,52 |
| 6 | C | A | 2 | 1290 | 1120 | 900 | 610 | 95 | 9,52 | 6,95 |
| 7* | C | A | 4 | 1300 | 1160 | 950 | 610 | 90 | 11,33 | 10,76 |
| 8 | C | A | 10 | 1250 | 1060 | 850 | 600 | 80 | 15,89 | 5,01 |
| 9 | D | A | 5 | 1180 | 1040 | 880 | 580 | 88 | 7,85 | 6,01 |
| 10 | D | A | 8 | 1160 | 1030 | 860 | 580 | 80 | 10,02 | 5,30 |
| 11 | E | A | 2 | 1280 | 1090 | 880 | 590 | 95 | 7,69 | 6,01 |
| 12 | E | A | 12 | 1220 | 1040 | 840 | 580 | 76 | 12,65 | 4,76 |
| 13 | E | A | 20 | 1240 | 1030 | 810 | 570 | 67 | 15,70 | 4,17 |
| 14 | F | A | 8 | 1270 | 1080 | 840 | 530 | 80 | 12,45 | 4,76 |
| 15 | F | B | 12 | 1260 | - | 840 | 550 | 76 | 15,78 | 4,76 |
| 16 | F | A | 15 | 1250 | 1070 | 820 | 540 | 70 | 14,01 | 4,34 |
| 17 | G | A | 5 | 1260 | 1080 | 880 | 600 | 88 | 9,92 | 6,01 |
| 18* | G | A | 20 | 1330 | 1100 | 880 | 590 | 67 | 16,35 | 6,01 |
| 19 | H | A | 7 | 1250 | 1070 | 860 | 580 | 83 | 10,76 | 5,30 |
| 20 | H | A | 3 | 1270 | 1090 | 890 | 580 | 93 | 7,85 | 6,45 |
| 21 | I | A | 6 | 1240 | 1050 | 850 | 580 | 85 | 11,49 | 5,01 |
| 22 | I | A | 9 | 1240 | 1060 | 830 | 570 | 82 | 6,32 | 4,53 |

| 23 | I | A | 18 | 1210 | 1040 | 800 | 580 | 70 | 19,52 | 4,02 |
|---|---|---|---|---|---|---|---|---|---|---|
| 24 | J | A | 2 | 1300 | 1110 | 870 | 620 | 95 | 7,41 | 5,63 |
| 25 | J | B | 8 | 1290 | - | 870 | 600 | 80 | 10,71 | 5,63 |
| 26 | K | A | 5 | 1260 | 1090 | 880 | 570 | 88 | 9,82 | 6,01 |
| 27 | K | A | 9 | 1250 | 1080 | 860 | 550 | 82 | 12,32 | 5,30 |
| 28* | K | A | 16 | 1230 | 1080 | 830 | 510 | 68 | 17,35 | 4,53 |
| 29 | L | A | 4 | 1280 | 1090 | 880 | 580 | 90 | 9,28 | 6,01 |
| 30 | L | A | 8 | 1270 | 1060 | 870 | 580 | 80 | 11,50 | 5,63 |
| 31 | L | A | 12 | 1250 | 1070 | 850 | 570 | 76 | 13,89 | 5,01 |
| 32* | L | A | 18 | 1250 | 1040 | 820 | 570 | 60 | 15,23 | 4,34 |

| | | | | | | | | | | |
|---|---|---|---|---|---|---|---|---|---|---|
| *) - nicht erfindungsgemäß | | | | | | | | | | |

| **Tabelle 3** | | | | | | | | | | | | |
|---|---|---|---|---|---|---|---|---|---|---|---|---|
| **Versuch** | **Stahl** | **Probenlage** | **Re** | **Av**-20°C** | **Av**-30°C** | **Av**-60°C** | **Av**-80°C** | **A** | **Kornstreckungsverhältnis** | **α-Faser <110>** | **γ-Faser <111>** | **Rückfederung** |
| | | | **[MPa]** | **[J] (Vollprobe)** | | | | **[%]** | **[-]** | **[%]** | **[%]** | **[°]** |
| **1** | **A** | BA | 561 | - | - | - | - | 23 | 0,45 | 12 | 7 | **[°]** 13 |
| **1a** | **A** | BM | 557 | - | - | - | - | 24 | 0,47 | 11 | 7 | 13 |
| **2** | **A** | BA | 435 | 220 | 205 | 167 | 148 | 37 | 0,43 | 19 | 10 | 4 |
| **3*** | **A** | BA | 420 | 96 | 72 | 25 | 3 | 41 | 0,18 | 35 | 9 | 7 |
| **4** | **B** | BA | 548 | - | - | - | - | 28 | 0,62 | 7 | 8 | 12 |
| **5** | **B** | BA | 481 | 253 | 238 | 200 | 177 | 32 | 0,37 | 10 | 12 | 5 |
| **6** | **C** | BA | 539 | - | - | - | - | 23 | 0,41 | 14 | 8 | 12 |
| **7*** | **C** | BA | 529 | - | - | - | - | 12 | 0,73 | 5 | 3 | 26 |
| **8** | **C** | BA | 483 | 208 | 192 | 169 | 141 | 33 | 0,36 | 15 | 10 | 4 |
| **9** | **D** | BA | 557 | - | - | - | - | 27 | 0,39 | 12 | 7 | 10 |
| **10** | **D** | BA | 530 | 278 | 261 | 235 | 219 | 28 | 0,38 | 19 | 9 | 5 |
| **11** | **E** | BA | 576 | - | - | - | - | 21 | 0,48 | 13 | 10 | 14 |
| **12** | **E** | BA | 464 | 196 | 183 | 144 | 125 | 35 | 0,40 | 22 | 6 | 4 |
| **13** | **E** | BA | 436 | 182 | 178 | 136 | 122 | 39 | 0,42 | 19 | 12 | 2 |
| **14** | **F** | BA | 460 | 221 | 216 | 171 | 139 | 33 | 0,37 | 18 | 4 | 8 |
| **15** | **F** | BA | 421 | 187 | 171 | 138 | 111 | 38 | 0,51 | 14 | 6 | 5 |
| **16** | **F** | BA | 413 | 261 | 235 | 199 | 171 | 40 | 0,48 | 16 | 8 | 4 |
| **17** | **G** | BA | 541 | - | - | - | - | 29 | 0,52 | 10 | 11 | 9 |
| **18*** | **G** | BA | 438 | 90 | 80 | 20 | 6 | 42 | 0,18 | 33 | 12 | 7 |
| **19** | **H** | BA | 552 | 198 | 175 | 121 | 100 | 28 | 0,49 | 14 | 7 | 7 |
| **20** | **H** | BA | 568 | - | - | - | - | 24 | 0,51 | 17 | 10 | 11 |
| **21** | **I** | BA | 523 | 176 | 162 | 108 | 85 | 27 | 0,44 | 15 | 9 | 11 |
| **22** | **I** | BA | 505 | 189 | 175 | 126 | 97 | 30 | 0,52 | 19 | 8 | 9 |
| **23** | **I** | BA | 472 | 213 | 198 | 178 | 161 | 38 | 0,36 | 21 | 9 | 3 |
| **23a** | I | BM | 465 | 209 | 192 | 169 | 149 | 38 | 0,37 | 20 | 9 | 3 |
| **24** | **J** | BA | 567 | - | - | - | - | 22 | 0,41 | 18 | 12 | 13 |
| **25** | **J** | BA | 548 | 164 | 148 | 102 | 78 | 29 | 0,51 | 17 | 10 | 8 |
| **26** | **K** | BA | 562 | - | - | - | - | 26 | 0,49 | 12 | 5 | 11 |
| **27** | **K** | BA | 554 | 187 | 172 | 128 | 96 | 29 | 0,45 | 17 | 5 | 7 |
| **28*** | **K** | BA | 361 | 220 | 208 | 130 | 117 | 13 | 0,29 | 33 | 5 | 23 |
| **29** | **L** | BA | 540 | - | - | - | - | 26 | 0,39 | 16 | 10 | 12 |
| **30** | **L** | BA | 549 | 267 | 258 | 210 | 186 | 32 | 0,47 | 14 | 7 | 5 |
| **30a** | **L** | BM | 554 | 260 | 251 | 204 | 174 | 31 | 0,49 | 12 | 7 | 5 |
| **31** | **L** | BA | 445 | 273 | 264 | 206 | 174 | 34 | 0,41 | 16 | 7 | 5 |
| **32*** | **L** | BA | 401 | 120 | 105 | 40 | 16 | 40 | 0,18 | 35 | 8 | 10 |

| | | | | | | | | | | | | |
|---|---|---|---|---|---|---|---|---|---|---|---|---|
| *)- nicht erfindungsgemäß **) - umgerechnet auf Vollprobe BA - Bandanfang BM - Bandmitte | | | | | | | | | | | | |

## Patentansprüche

1. Stahlflachprodukt, das aus in Gew.-%
| | |
|---|---|
| C: | 0,02 - 0,1 %, |
| Mn: | 0,1 - 2,5%, |
| Al: | 0,02 - 0,1 %, |
| Nb: | 0,04 - 0,12 %, |
sowie jeweils optional aus einem Element oder mehreren Elementen der Gruppe "Si, Ti, V, Cr, B, Ca, Mo" mit der Maßgabe, dass der Si-Gehalt höchstens 0,25 %, der Ti-Gehalt höchstens 0,12 %, der V-Gehalt höchstens 0,2 %, der Cr-Gehalt höchstens 0,2 %, der B-Gehalt höchstens 0,0025 %, der Ca-Gehalt höchstens 0,01 % und der Mo-Gehalt höchstens 0,3 % beträgt
und als Rest aus Eisen und unvermeidbaren Verunreinigungen besteht, wobei zu den Verunreinigungen bis zu 0,05 % P, bis zu 0,03 % S, bis zu 0,01 % N, bis zu 0,2 % Ni, bis zu 0,15 % Cu zählen,
wobei das Gefüge des Stahlflachprodukts
- zu mindestens 60 Flächen-% aus Ferrit und/oder Bainit und als Rest aus Perlit sowie Karbid- oder Karbonitrid-Ausscheidungen und höchstens bis zu 2 Flächen-% sonstigen Gefügebestandteilen besteht,
und
- ein Kornstreckungsverhältnis von 0,2 - 0,7 aufweist,
wobei die im Ferrit vorhandenen Anteile der α-Faser <110> parallel zur Walzrichtung in einem Anteil von höchstens 30 % und die im Ferrit vorhandenen Anteile der γ-Faser <111> parallel zur Blechnormalen in einem Anteil von höchstens 20 % ausgebildet sind, das Kornstreckungsverhältnis, die α-Faser und die γ-Faser, wie in der Beschreibung vorgegeben gemessen werden,
und wobei das Stahlflachprodukt
- eine Streckgrenze Re besitzt, für die gilt Re > RE_BER, wobei $Re _ BER = \left(400+2243*%Nb\right) / \left({d}^{0 , 15}\right)$
mit %Nb: jeweiliger Nb-Gehalt des Stahlflachprodukts in Gew.-% und
d: jeweilige Dicke des Stahlflachprodukts in mm.

2. Stahlflachprodukt nach Anspruch 1, **dadurch gekennzeichnet, dass** das Gefüge eine mittlere Ferritkorngröße von höchstens 15 µm, wie in der Beschreibung vorgegeben gemessen, aufweist.

3. Stahlflachprodukt nach einem der voranstehenden Ansprüche, **dadurch gekennzeichnet, dass** es bei -60 °C eine Kerbschlagarbeit Av in Prüfrichtung "längs" von mehr als 27 J aufweist.

4. Stahlflachprodukt nach einem der voranstehenden Ansprüche, **dadurch gekennzeichnet, dass** es eine im 180°-Faltversuch nach DIN EN 10149-2 mit einem Biegedorndurchmesser von 8 mm ermittelte Rückfederung von weniger als 20 % aufweist.

5. Stahlflachprodukt nach einem der voranstehenden Ansprüche, **dadurch gekennzeichnet, dass** es mindestens 0,005 Gew.-% Ti enthält.

6. Stahlflachprodukt nach einem der voranstehenden Ansprüche, **dadurch gekennzeichnet, dass** es mindestens 0,005 Gew.-% V enthält.

7. Stahlflachprodukt nach einem der voranstehenden Ansprüche, **dadurch gekennzeichnet, dass** es höchstens 2,0 Gew.-% Mn enthält.

8. Stahlflachprodukt nach einem der voranstehenden Ansprüche, **dadurch gekennzeichnet, dass** es mindestens 0,5 Gew.-% Mn enthält.

9. Verfahren zur Herstellung eines gemäß einem der voranstehenden Ansprüche beschaffenen Stahlflachprodukts umfassend folgende Arbeitsschritte:
a) Erzeugen einer Stahlschmelze, die aus in Gew.-% 0,02 - 0,1 % C, 0,1 - 2,5 % Mn, 0,02 - 0,1 % Al, 0,04 - 0,12 % Nb sowie jeweils optional aus einem Element oder mehreren Elementen der Gruppe "Si, Ti, V, Cr, B, Ca, Mo" mit der Maßgabe, dass der Si-Gehalt höchstens 0,25 %, der Ti-Gehalt höchstens 0,12 %, der V-Gehalt höchstens 0,2 %, der Cr-Gehalt höchstens 0,2 %, der B-Gehalt höchstens 0,0025 %,der Ca-Gehalt höchstens 0,01 % und der Mo-Gehalt höchstens 0,3 % beträgt und als Rest aus Eisen und unvermeidbaren Verunreinigungen besteht, wobei zu den Verunreinigungen bis zu 0,05 % P, bis zu 0,03 % S, bis zu 0,01 % N, bis zu 0,2 % Ni, bis zu 0,15 % Cu zählen;
b) Vergießen der Schmelze zu einem Vorprodukt, bei dem es sich um eine Bramme mit einer Dicke von 70 - 350 mm oder eine Dünnbramme mit einer Dicke von 30 - 70 mm handelt;
c) Austenitisieren des Vorprodukts derart, dass das Vorprodukt auf eine Austenitisierungstemperatur von 1150 - 1320 °C durcherwärmt ist;
d) im Fall, dass das Vorprodukt eine Bramme ist:
Vorwalzen des austenitisierten Vorprodukts in zwei oder mehr Walzstichen auf eine Dicke von mindestens 30 mm und höchstens 70 mm bei einer Vorwalztemperatur, die höchstens gleich der Austenitisierungstemperatur ist, jedoch mindestens 30 °C oberhalb der Rekristallisationsstopptemperatur T_{NR} liegt, die wie folgt berechnet wird: ${T}_{NR} \left[°C\right] = 913 ° C + 910 ° C / Gew . - % * % Nb$ mit %Nb = jeweiliger Nb-Gehalt des Stahlflachprodukts;
e) Fertigwarmwalzen des Vorprodukts zu einem warmgewalzten Stahlflachprodukt in mehreren Walzstichen,
- wobei eine Anzahl nw von Walzstichen, die gleich einem auf eine ganze Zahl abgerundeten Wert n_{W}' ist, der gemäß der Formel ${n}_{W} ′ = 7 * Wurzel \left({d}_{EW}/\left(6*Z\right)\right) + 2$
mit d_{EW}: Endwalzdicke des Stahlflachprodukts
Z: Dicke des Vorprodukts
berechnet wird, bei einer unterhalb der gemäß Formel (1) berechneten Rekristallisationsstopptemperatur T_{NR} liegenden Temperatur durchgeführt werden,
- wobei für einen über das Fertigwarmwalzen insgesamt erzielten Umformgrad Δh_{ges} gilt ${Δh}_{ges} = \left({d}_{Einlauf}-{d}_{Auslauf}\right) / {d}_{Einlauf} > 65 %$
mit d_{Einlaut}: Dicke des Stahlflachprodukts beim Einlauf in das Fertigwarmwalzen,
d_{Auslauf}: Dicke des Stahlflachprodukts am Ende des Fertigwarmwalzens,
- wobei für den im letzten Walzstich des Fertigwarmwalzens erzielten Umformgrad Δh_{LG} ist gilt: ${Δh}_{LG ist} > {Δh}_{LG min}$ mit ${Δh}_{LG ist} = \left({d}_{Einlauf LG}-{d}_{Auslauf LG}\right) / {d}_{Einlauf LG}$
d_{Einlauf LG}: Dicke des Stahlflachprodukts beim Einlauf in das letzte Walzgerüst,
d_{Auslauf LG}: Dicke des Stahlflachprodukts beim Auslauf aus dem letzten Walzgerüst
${Δh}_{LG min} = 1 , 8 * {10}^{- 5} * {e}^{\left(0,0135*\left(TEW+11\right)\right)} + 3$
Δh_{LG min}: Mindest-Umformgrad im letzten Walzstich des Fertigwarmwalzens
TEW: Warmwalzendtemperatur in °C,
und
- wobei die Warmwalzendtemperatur 760 - 940 °C beträgt;,
f) Abkühlen des warmgewalzten Stahlflachprodukts auf eine Haspeltemperatur von 520 - 650 °C;
g) Haspeln des warmgewalzten Stahlflachprodukts zu einem Coil und Abkühlen des warmgewalzten Stahlflachprodukts im Coil auf Raumtemperatur.

10. Verfahren nach Anspruch 9, **dadurch gekennzeichnet, dass** die Vorwalztemperatur im Arbeitsschritt d) höchstens 1150 °C beträgt.

11. Verfahren nach einem der Ansprüche 9-10, **dadurch gekennzeichnet, dass** die Warmwalzendtemperatur im Arbeitsschritt e) höchstens 920 °C beträgt.

12. Verfahren nach Anspruch 11, **dadurch gekennzeichnet, dass** die Warmwalzendtemperatur im Arbeitsschritt e) höchstens 890 °C beträgt.

13. Verwendung eines Stahlflachprodukts gemäß Anspruch 1- zur Herstellung eines Bauteils

## Claims

1. Flat steel product consisting of, in wt. %,
| | |
|---|---|
| C: | 0.02 - 0.1%, |
| Mn: | 0.1 - 2.5%, |
| Al: | 0.02 - 0.1 %, |
| Nb: | 0.04 - 0.12%, |
and optionally consisting of one element or a plurality of elements from the group "Si, Ti, V, Cr, B, Ca, Mo", with the proviso that the Si content is at most 0.25%, the Ti content is at most 0.12%, the V content is at most 0.2%, the Cr content is at most 0.2%, the B content is at most 0.0025%, the Ca content is at most 0.01% and the Mo content is at most 0.3%,
and the remainder consists of iron and unavoidable impurities, wherein the impurities include up to 0.05% P, up to 0.03% S, up to 0.01% N, up to 0.2% Ni, and up to 0.15% Cu,
wherein the structure of the flat steel product
- consists of at least 60% by area of ferrite and/or bainite and the remainder consists of pearlite and carbide precipitates or carbonitride precipitates and at most up to 2% by area of other structural constituents,
and
- has a grain aspect ratio of 0.2 - 0.7,
wherein the proportions of the α-fiber <110> present in the ferrite are formed in parallel with the rolling direction in a proportion of at most 30%, and the proportions of the γ-fiber <111> present in the ferrite are formed in parallel with the sheet normal in a proportion of at most 20%, the grain aspect ratio, the α-fiber and the γ-fiber, measured as specified in the description,
and wherein the flat steel product
- has a yield strength Re for which Re > RE_BER applies, where $Re_BER = \left(400+2243*%Nb\right) / \left({d}^{0.15}\right)$
where %Nb:relevant Nb content of the flat steel product in wt.%, and
d: relevant thickness of the flat steel product in mm.

2. Flat steel product according to claim 1, **characterized in that** the structure has an average ferrite grain size of at most 15 µm, measured as specified in the description.

3. Flat steel product according to any of the preceding claims,
**characterized in that** it has a notched bar impact work Av in the "longitudinal" test direction of more than 27 J at -60°C.

4. Flat steel product according to any of the preceding claims,
**characterized in that** it has a springback of less than 20%, determined in a 180° folding test according to DIN EN 10149-2 with a bending mandrel diameter of 8 mm.

5. Flat steel product according to any of the preceding claims,
**characterized in that** it contains at least 0.005 wt.% Ti.

6. Flat steel product according to any of the preceding claims,
**characterized in that** it contains at least 0.005 wt.% V.

7. Flat steel product according to any of the preceding claims,
**characterized in that** it contains at most 2.0 wt.% Mn.

8. Flat steel product according to any of the preceding claims,
**characterized in that** it contains at least 0.5 wt.% Mn.

9. Method for producing a flat steel product formed according to any of the preceding claims, comprising the following work steps:
a) producing a steel melt consisting of, in wt.%, 0.02 - 0.1% C, 0.1 - 2.5% Mn, 0.02 - 0.1% Al, 0.04 - 0.12% Nb, and optionally consisting of one element or a plurality of elements from the group "Si, Ti, V, Cr, B, Ca, Mo", with the proviso that the Si content is at most 0.25%, the Ti content is at most 0.12%, the V content is at most 0.2%, the Cr content is at most 0.2%, the B content is at most 0.0025%, the Ca content is at most 0.01% and the Mo content is at most 0.3%, and the remainder consists of iron and unavoidable impurities, wherein the impurities include up to 0.05% P, up to 0.03% S, up to 0.01% N, up to 0.2% Ni, and up to 0.15% Cu;
b) casting the melt to form a precursor, which is a slab which has a thickness of 70 - 350 mm or a thin slab which has a thickness of 30 - 70 mm;
c) austenitizing the precursor such that the precursor is heated through to an austenitizing temperature of 1150 - 1320°C;
d) if the precursor is a slab:
pre-rolling the austenitized precursor in two or more rolling passes to a thickness of at least 30 mm and at most 70 mm at a pre-rolling temperature which is at most equal to the austenitizing temperature but at least 30°C above the recrystallization stop temperature T_{NR}, which is calculated as follows: ${T}_{NR} \left[°C\right] = 913 ° C + 910 ° C / wt . % * % Nb$
where %Nb = relevant Nb content of the flat steel product;
e) finish hot rolling the precursor to form a hot-rolled flat steel product in a plurality of rolling passes,
- wherein a number nwof rolling passes equal to a value n_{W}', rounded to a whole number, which is calculated according to the formula ${n}_{W} ′ = 7 * root \left({d}_{EW}/\left(6*Z\right)\right) + 2$ where d_{EW} final rolled thickness of the flat steel product
Z: thickness of the precursor
is carried out at a temperature below the recrystallization stop temperature T_{NR} calculated according to formula (1),
- wherein for a total degree of deformation Δh_{ges}achieved by the finish hot rolling, the following applies ${Δh}_{ges} = \left({d}_{entry}-{d}_{exit}\right) / {d}_{entry} > 65 %$
where d_{entry}: thickness of the flat steel product when entering the finish hot rolling,
dₑₓᵢₜ: thickness of the flat steel product at the end of the finish hot rolling,
- wherein for the degree of deformation Δh_{LG actual} achieved in the last rolling pass of the finish hot rolling, the following applies: ${Δh}_{LG actual} > {Δh}_{LG min}$ where ${Δh}_{LG actual} = \left({d}_{entry LG}-{d}_{exit LG}\right) / {d}_{entry LG}$
d_{entry LG}: thickness of the flat steel product when entering the last rolling stand,
d_{exit LG}: thickness of the flat steel product when exiting the last rolling stand ${Δh}_{LG min} = 1.8 * {10}^{- 5} * {e}^{\left(0.0135*\left(TEW+11\right)\right)} + 3$
Δh_{LG min}: minimum degree of deformation in the last rolling pass of the finish hot rolling
TEW: hot rolling end temperature in °C,
and
- wherein the hot rolling end temperature is 760 - 940°C;
f) cooling the hot-rolled flat steel product to a coiling temperature of 520 - 650°C;
g) coiling the hot-rolled flat steel product into a coil and cooling the hot-rolled flat steel product in the coil to room temperature.

10. Method according to claim 9, **characterized in that** the pre-rolling temperature in work step d) is at most 1150°C.

11. Method according to any of claims 9-10, **characterized in that** the hot-rolling end temperature in work step e) is at most 920°C.

12. Method according to claim 11, **characterized in that** the hot rolling end temperature in work step e) is at most 890°C.

13. Use of a flat steel product according to claim 1 for producing a component.

## Revendications

1. Produit plat en acier, composé en % en poids de
C : 0,02 à 0,1 %,
Mn : 0,1 à 2,5 %,
Al : 0,02 à 0,1 %,
Nb : 0,04 à 0,12 %,
ainsi que, respectivement éventuellement, d'un élément ou de plusieurs éléments du groupe « Si, Ti, V, Cr, B, Ca, Mo », à condition que la teneur en Si soit au plus de 0,25 %, la teneur en Ti soit au plus de 0,12 %, la teneur en V soit au plus de 0,2 %, la teneur en Cr soit au plus de 0,2 %, la teneur en B soit au plus de 0,0025 %, la teneur en Ca soit au plus de 0,01 % et la teneur en Mo soit au plus de 0,3 %
et le reste étant constitué de fer et d'impuretés inévitables, dans lequel les impuretés comprennent jusqu'à 0,05 % de P, jusqu'à 0,03 % de S, jusqu'à 0,01 % de N, jusqu'à 0,2 % de Ni, jusqu'à 0,15 % de Cu,
dans lequel la structure du produit plat en acier
- se compose d'au moins 60 % en surface de ferrite et/ou de bainite et, en tant que reste, de perlite ainsi que de précipités de carbure ou de carbonitrure et au plus de jusqu'à 2 % en surface d'autres composants de structure,
et
- présente un rapport d'allongement des grains allant de 0,2 à 0,7,
dans lequel les proportions de la fibre α < 110 > présentes dans la ferrite sont formées parallèlement à la direction de laminage dans une proportion d'au plus 30 % et les proportions de la fibre γ < 111 > présentes dans la ferrite sont formées parallèlement à la normale à la tôle dans une proportion d'au plus 20 %, le rapport d'allongement des grains, la fibre α et la fibre γ, sont mesurés comme défini dans la description,
et dans lequel le produit plat en acier
- possède une limite d'élasticité Re pour laquelle s'applique Re > RE_BER, dans lequel $Re _ BER = \left(400+2243*% Nb\right) / \left({d}^{0 , 15}\right)$
avec % Nb :teneur en Nb respective du produit plat en acier en % en poids et
d : épaisseur respective du produit plat en acier en mm.

2. Produit plat en acier selon la revendication 1, **caractérisé en ce que** la structure présente une taille moyenne des grains de ferrite d'au plus 15 µm, mesurée comme défini dans la description.

3. Produit plat en acier selon l'une des revendications précédentes, **caractérisé en ce qu'**il présente à -60 °C une résistance de choc sur entaille Av dans le sens de l'essai « longitudinal » supérieure à 27 J.

4. Produit plat en acier selon l'une des revendications précédentes, **caractérisé en ce qu'**il présente un retour élastique inférieur à 20 %, déterminé lors de l'essai de pliage à 180° selon la norme DIN EN 10149-2 avec un diamètre de mandrin de pliage de 8 mm.

5. Produit plat en acier selon l'une des revendications précédentes, **caractérisé en ce qu'**il contient au moins 0,005 % en poids de Ti.

6. Produit plat en acier selon l'une des revendications précédentes, **caractérisé en ce qu'**il contient au moins 0,005 % en poids de V.

7. Produit plat en acier selon l'une des revendications précédentes, **caractérisé en ce qu'**il contient au plus 2,0 % en poids de Mn.

8. Produit plat en acier selon l'une des revendications précédentes, **caractérisé en ce qu'**il contient au moins 0,5 % en poids de Mn.

9. Procédé pour la fabrication d'un produit plat en acier réalisé conformément à l'une des revendications précédentes, comprenant les étapes de travail suivantes :
a) production d'une masse fondue d'acier composée, en % en poids, de 0,02 à 0,1 % de C, de 0,1 à 2,5 % de Mn, de 0,02 à 0,1 % d'Al, de 0,04 à 0,12 % de Nb et, respectivement éventuellement, d'un élément ou de plusieurs éléments du groupe « Si, Ti, V, Cr, B, Ca, Mo », à condition que la teneur en Si soit au plus de 0,25 %, la teneur en Ti soit au plus de 0,12 %, la teneur en V soit au plus de 0,2 %, la teneur en Cr soit au plus de 0,2 %, la teneur en B soit au plus de 0,0025 %, la teneur en Ca soit au plus de 0,01 %, la teneur en Mo soit au plus de 0,3 %, et le reste étant constitué de fer et d'impuretés inévitables, dans lequel les impuretés comprennent jusqu'à 0,05 % de P, jusqu'à 0,03 % de S, jusqu'à 0,01 % de N, jusqu'à 0,2 % de Ni, jusqu'à 0,15 % de Cu ;
b) coulée de la masse fondue en un produit intermédiaire qui est une brame d'une épaisseur allant de 70 à 350 mm ou une brame mince d'une épaisseur allant de 30 à 70 mm ;
c) austénitisation du produit intermédiaire de telle sorte que le produit intermédiaire est chauffé à cœur à une température d'austénitisation allant de 1150 à 1320 °C ;
d) dans le cas où le produit intermédiaire est une brame :
prélaminage du produit intermédiaire austénitisé en deux passes de laminage ou plus jusqu'à une épaisseur d'au moins 30 mm et d'au plus 70 mm à une température de prélaminage qui est au plus égale à la température d'austénitisation, mais qui est supérieure d'au moins 30 °C à la température d'arrêt de recristallisation T_{NR}, calculée comme suit : ${T}_{NR} \left[°C\right] = 913 ° C + 910 ° C / % en poids * % Nb$
avec % Nb = teneur en Nb respective du produit plat en acier ;
e) laminage à chaud de finition du produit intermédiaire en un produit plat en acier laminé à chaud en plusieurs passes de laminage,
- dans lequel un nombre nw de passes de laminage, égal à une valeur nw' arrondie à l'entier, est calculé selon la formule ${n}_{W} ′ = 7 * racine carrée \left({d}_{EW}/\left(6*Z\right)\right) + 2$
avec d_{EW} : épaisseur de laminage final du produit plat en acier
Z : épaisseur du produit semi-fini
sont réalisées à une température inférieure à la température d'arrêt de recristallisation T_{NR} calculée selon la formule (1),
- dans lequel, pour un degré de déformation total Δh_{ges} obtenu lors du laminage à chaud de finition, on obtient ${Δh}_{ges} = \left({d}_{entrée}-{d}_{sortie}\right) / {d}_{entrée} > 65 %$
avec d_{entrée} :épaisseur du produit plat en acier à l'entrée du laminage à chaud de finition,
dₛₒᵣₜᵢₑ : épaisseur du produit plat en acier à la fin du laminage à chaud de finition,
- dans lequel, pour le degré de déformation Δh_{LG} obtenu lors de la dernière passe de laminage à chaud de finition, on obtient : ${Δh}_{LG réel} > {Δh}_{LG min}$ avec ${Δh}_{LG réel} = \left({d}_{entrée LG}-{d}_{sortie LG}\right) / {d}_{entrée LG}$
d_{entrée LG} : épaisseur du produit plat en acier à l'entrée dans la dernière cage de laminoir,
d_{sortie LG} : épaisseur du produit plat en acier à la sortie hors de la dernière cage de laminoir ${Δh}_{LG min} = 1 , 8 * {10}^{- 5} * {e}^{\left(0,0135*\left(TEW+11\right)\right)} + 3$
Δh_{LG min} : degré de déformation minimal dans la dernière passe de laminage du laminage à chaud de finition
TEW : température de laminage à chaud final en °C,
et
- dans lequel la température de laminage à chaud final va de 760 à 940 °C ;
f) refroidissement du produit plat en acier laminé à chaud à une température de bobinage allant de 520 à 650 °C ;
g) bobinage du produit plat en acier laminé à chaud en une bobine et refroidissement du produit plat en acier laminé à chaud dans la bobine à la température ambiante.

10. Procédé selon la revendication 9, **caractérisé en ce que** la température de bobinage est au plus de 1150 °C à l'étape de travail d).

11. Procédé selon l'une des revendications 9 à 10, **caractérisé en ce que** la température de laminage à chaud final est d'au plus 920 °C à l'étape de travail e).

12. Procédé selon la revendication 11, **caractérisé en ce que** la température de laminage à chaud final est au plus de 890 °C à l'étape de travail e).

13. Utilisation d'un produit plat en acier conformément à la revendication 1 pour la fabrication d'un élément de construction.
